# FASCICULE DE BREVET EUROPEEN

(11) **EP 0 745 709 B1**
(45) Date de publication et mention de la délivrance du brevet: **24.05.2000**
(21) Numéro de dépôt: 95490033.8
(22) Date de dépôt: 30.11.1995
(51) Int. Cl.: D01G 9/06, D01G 13/00, D01G 21/00

(54) **Fibres de lin en bourre et procédé de préparation**
Flachfaserflocken und Aufbereitungsverfahren
Flax fiber lint and preparation method

(30) Priorité: 31.05.1995 FR 9506670
(43) Date de publication de la demande: 04.12.1996
(73) Titulaire: SOCIETE COOPERATIVE DE TEILLAGE DU NEUBOURG, 27110 Le Neubourg (FR)
(72) Inventeur: Pinilo, Stéphane, F-27000 Evreux (FR)
(74) Mandataire: Hénnion, Jean-Claude

(56) Documents cités:
- EP-A- 0 234 170
- WO-A-95/01468
- FR-A- 2 133 365
- GB-A- 835 215
- PATENT ABSTRACTS OF JAPAN vol. 13, no. 491 (C-650), 7 Novembre 1989 & JP-A-01 192826 (IRIE HEKIZAI KK), 2 Août 1989,

## Description

La présente invention concerne de la fibre de lin en bourre qui est destinée à être filée sur des métiers de filature du type coton. Elle concerne également un procédé spécialement conçu pour la préparation d'une telle fibre de lin en bourre.

La filature des fibres textiles comporte, sur le plan des procédés et technologies , de très grandes différences selon la nature des matières premières qui sont mises en jeu. On distingue classiquement la préparation et la filature du type coton ou plus généralement des fibres courtes et la préparation et la filature du type laine ou généralement des fibres longues. L'industrie linière se distingue encore par rapport à ces deux grands types, du fait de la spécificité de la structure de la fibre textile de lin, celle-ci étant composée de fibres techniques consistant dans des assemblages de fibres élémentaires liées entre-elles par des ciments naturels et des matières incrustantes. De ce fait l'industrie linière a historiquement mis en place son propre circuit de préparation et de filature , avec notamment la filature au mouillé et la filature au sec.

Les fibres de lin sortant des opérations de préparation du circuit du type lin ne sont en aucun cas aptes à être filées en mélange majoritaire ou en pur sur des métiers de filature du type laine ou du type coton. Compte-tenu de la très grande productivité des métiers de filature du type coton, comparativement à ceux du type lin, ceci présente un inconvénient majeur pour le lin.

L'institut Textile de France et l'ATPUL ont cherché à mettre en place un circuit de préparation des fibres de lin les rendant aptes à être filées sur des métiers de filature du type coton On a pour cela réalisé ce que l'on dénomme couramment du lin cotonisé. Compte-Rendu de la réunion du 17 juin 1976 intitulé "Préparation du lin pour la filature "Fibres Courtes". La cotonisation des fibres de lin passe par différents moyens d'ordre mécanique, notamment la coupe à longueur et l'action mécanique. La coupe à longueur a pour but de donner à la fibre de lin une longueur qui soit comparable à celle du coton. L'action mécanique a pour but de dissocier partiellement les fibres élémentaires composant les fibres techniques. Elle est notamment mise en oeuvre avec des ouvreuses qui sont des machines équipées de tambours tournants garnis de pointes qui attaquent les fibres techniques de lin.

A la connaissance du demandeur, toutes les techniques actuelles de cotonisation du lin ont permis uniquement l'utilisation des fibres de lin cotonisé en mélange minoritaire lors de la filature sur des métiers à filer du type coton.

Le but visé par le demandeur est de proposer des fibres de lin en bourre qui soient aptes à être filées sur des métiers de filature du type coton en mélange majoritaire ou en pur.

Ce but est parfaitement atteint par les fibres de lin en bourre de l'invention qui sont caractérisées par une hauteur de l'ordre de 18 à 21mm, par leur pourcentage de fibres inférieures à 10mm de l'ordre de 10 à 12% et par le fait que 50% desdites fibres ont une longueur qui est supérieure à 13mm.

Les études comparatives faites par le demandeur avec d'autres techniques de cotonisation ont montré que les fibres de lin cotonisé actuelles avaient une hauteur nettement inférieure à la fourchette préconisée de l'ordre de 18 à 21mm, étant notamment comprise entre 12 et 16mm. De même le demandeur a constaté que pour les autres techniques de cotonisation , le pourcentage de fibres inférieures à 10mm était beaucoup plus élevé que la fourchette de 10 à 12% préconisée, pouvant aller de 17 à 30%. Enfin le demandeur a constaté qu'avec les autres techniques de cotonisation, la répartition de longueur des fibres obtenues était telle que 50% de ces fibres avaient une longueur qui était nettement inférieure à 13%, pouvant être compris entre 10 et environ 12%.

Il est remarquable que les deux derniers paramètres précités des fibres de lin de l'invention sont tout-à-fait comparable à ce qui est obtenu pour un coton classique, par exemple un coton russe du type PAVLON. Par contre la hauteur des fibres est, dans ce cas , notablement supérieure à celle du coton russe en question.

De préférence, les fibres de lin en bourre selon l'invention sont caractérisées par le fait que de l'ordre de 20 à 30% de ces fibres ont une longueur supérieure à 40mm.

Avec de telles fibres de lin en bourre, il a été possible de filer sur des métiers classiques de filature du type coton des fils ayant un numéro métrique compris entre 6,5 et 12 à très forte majorité de lin et même des fils de lin pur, ce qui était totalement exclu avec les fibres de lin obtenues par les techniques de cotonisation actuelles.Les fils de lin pur et les fils ayant le plus grand pourcentage en lin sont obtenus avec des fibres de lin en bourre selon l'invention, ayant les plus forts pourcentages de fibres de longueur proche de la longueur de coupe, c'est-à-dire proche de 50mm.

C'est un autre objet de l'invention que de proposer un procédé de préparation des fibres de lin en bourre précitées.

Ce procédé consiste à traiter des fibres provenant d'étoupes de teillage ou de lin toutes fibres, par les opérations principales suivantes : cardage, doublage, étirage, coupe à une longueur de l'ordre de 50mm, et préouverture pneumatique par passage dans un ventilateur à pales ouvertes de manière caractéristique, le procédé comporte une opération d'ouverture pneumatique par passage dans une installation comportant deux cylindres alimentaires garnis d'aiguilles , un rotor perforé garni d'aiguilles soufflant et une volute en sorte que les flocons de fibres provenant du ventilateur à pales ouvertes passent entre les deux cylindres alimentaires tournant en sens inverse à des vitesses légèrement différentes sont détachés du cylindre le plus rapide par la garniture du rotor, sont ouverts par l'air soufflé au travers du rotor et projetés vers la sortie de la volute.

Ainsi, le procédé de l'invention se caractérise par la mise en oeuvre d'une part d'opérations qui sont classiques dans le circuit de préparation du lin traditionnel, à savoir cardage, doublage et étirage, d'autre part une opération de coupe à longueur et une opération de préouverture pneumatique qui sont classiques dans les techniques de cotonisation du lin et en troisième part une opération spécifique d'ouverture par voie pneumatique qui n'est pas habituellement mise en oeuvre dans le circuit du lin.

C'est cette combinaison d'opérations qui permet d'obtenir les fibres de lin en bourre ayant , à partir d'une coupe à longueur de l'ordre de 50mm, les caractéristiques revendiquées quant à la hauteur des fibres , le pourcentage de fibres inférieures à 10mm et le fait que 50% de ces fibres ont une longueur supérieure à 13mm.

Avantageusement la préouverture pneumatique se fait par passage dans un ventilateur à pales ouvertes dont la vitesse de la turbine est comprise entre 1500 et 3000t/mn.

La présente invention sera mieux comprise à la lecture de la description qui va être faite d'un exemple de fibres de lin en bourre selon l'invention et de leur procédé de fabrication, illustré par le dessin annexé dans lequel la figure unique est une vue schématique de l'installation d'ouverture pneumatique intervenant dans la préparation desdites fibres de lin.

De manière caractéristique, les fibres de lin en bourre de l'invention ont une hauteur de fibres de l'ordre de 18 à 21mm, un pourcentage de fibres de longueur inférieure à 10mm de l'ordre de 10 à 12% ; de plus 50% de ces fibres ont une longueur supérieure à 13mm.

Le terme hauteur, dans la présente invention, est le terme qui est couramment utilisé dans l'industrie linière pour désigner la longueur moyenne des fibres pondérée ou proportionnée par la section desdites fibres. Par exemple pour un échantillon de trois fibres ayant respectivement comme longueur l₁, l₂ et l₃ et pour section a₁, a₂ et a₃, la hauteur des fibres de cet échantillon est égal à (l₁ a₁ + l₂ a₂ + l₃ a₃) / (a₁ + a₂ + a₃) . La hauteur est donc différente de la longueur moyenne arithmétique qui serait de (l₁ + l₂ + l₃) / 3.

Dans un exemple précis de réalisation, dont le procédé de préparation sera explicité ci-après , les fibres de lin en bourre avaient une hauteur de 19,5mm, un pourcentage de fibres de longueur inférieure à 10mm égal à 11,4; de plus 50% de ces fibres avaient une longueur de 14,0mm.

Le procédé de préparation spécialement mis en oeuvre pour l'obtention des fibres de lin en bourre selon l'invention comprend des opérations de cardage, de doublage, d'étirage, de coupe à une longueur de l'ordre de 50mm , de préouverture pneumatique et d'ouverture pneumatique.

Les opérations de cardage, de doublage et étirage sont traditionnellement utilisées dans les circuits de préparation, de quelques types qu'ils soient, fibres courtes, fibres longues ou lin. Leur nombre et leur importance peuvent être déterminés par l'opérateur en fonction de la matière de départ, selon qu'il s'agit de fibres provenant d'étoupes de teillage ou d'un circuit du type lin toutes fibres ou encore qu'il s'agit d'un mélange de fibres de ces deux provenances.

Dans un exemple précis de réalisation, les fibres provenant d'étoupes de teillage, le cardage a lieu sur une carde du type lin en un seul passage d'où l'on obtient un ruban de carde, en pots , de 20 à 25g/m. Le doublage et l'étirage ont lieu par passages successifs sur une doubleuse étireuse du type GN4, qui régularise le ruban sortant à environ 20g/m.

L'opération de coupe est réalisée en continu sur un matériel du type massicot, dans lequel des lames coupent à longueur une nappe de rubans préalablement pincés. Le réglage théorique de la coupe est fixé à environ 50mm, sachant que des irrégularités de longueur peuvent éventuellement se produire du fait de variations d'épaisseur des rubans , du manque de contrôle des fibres lors du passage ou encore de l'usure des lames. De telles irrégularités, qui provoquent la formation de fibres ayant une longueur légèrement supérieure à 50mm ne sont pas rédhibitoires dans le procédé de l'invention.

L'opération de pré-ouverture pneumatique se fait par passage des fibres ainsi coupées dans un ventilateur à pales ouvertes.

Les fibres sont alimentées radialement par le circuit d'aspiration qui débouche au niveau de l'axe de rotation de la turbine. Elles pénètrent dans les pales ouvertes et sont projetées, lors de la rotation de celle-ci, vers le circuit de refoulement. On obtient ainsi un brassage des fibres par les pales droites du ventilateur, brassage qui permet une pré-ouverture pneumatique desdites fibres. De préférence, la vitesse de rotation des pales est de 1500 à 3000t/mn.

L'opération d'ouverture pneumatique proprement dite, qui fait suite au passage dans le ventilateur à pales ouvertes, est réalisée dans une installation 1 , telle qu'illustrée à la figure annexée.

L'installation 1 comporte deux cylindres alimentaires 2,3 revêtus d'une garniture extérieure 4, un rotor perforé soufflant 5 revêtu d'une garniture extérieure et une volute 6.

Comme cela apparaît clairement à la figure , les deux cylindres alimentaires sont disposés à proximité immédiate du rotor 5 et la volute 6 forme une enveloppe autour du rotor 5, ladite enveloppe ayant , dans le sens de la rotation du rotor 5, un écartement de plus en plus important par rapport a la périphérie 5a du rotor 5 et se terminant par une conduite d'évacuation 7.

Le rotor 5 comporte sur sa périphérie 5a une garniture 8.

Les deux cylindres alimentaires tournent en sens inverse l'un de l'autre , à des vitesses légèrement différentes .

Le fonctionnement de l'installation 1 est le suivant. Les fibres coupées et pré-ouvertes provenant du ventilateur, se présentant sous la forme de flocons, sont alimentées dans une trémie 9 située au-dessus des deux cylindres alimentaires 2,3, d'axe horizontal. Les flocons se trouvant dans la partie basse de la trémie 9 sont captés par la garniture 4 des cylindres alimentaires 2,3 et dirigés vers le rotor 5. Les fibres constituant les flocons sont détachées du cylindre le plus rapide par la garniture 8 du rotor 5.

La périphérie 5a du rotor 5 présente des ouvertures de passage d'air, une installation de soufflage permettant l'alimentation d'un flux d'air continu à l'intérieur dudit rotor 5. Ainsi les fibres qui ont été détachées du cylindre alimentaire 3 par la garniture 8 du rotor 5 , sont détachées de ladite garniture grâce à l'air soufflé passant à travers le rotor 5 et sont projetées à travers la volute 6 jusqu'à la conduite d'évacuation 7. Lors de cette opération on obtient une ouverture importante des fibres. Bien sûr la vitesse de rotation du rotor 5 est nettement supérieure à la vitesse de rotation des deux cylindres alimentaires 2, 3.

A la sortie de la conduite d'évacuation, les fibres de lin en bourre sont éventuellement compactées dans une presse pour suivre le circuit normal de la filature coton.

Avec les fibres de lin en bourre ainsi préparées , il a été possible de réaliser sur des métiers classiques de filature coton des fils très fortement majoritaires en lin dans la gamme de numéro métrique 6,5 à 10 et également des fils pur lin de numéro métrique 10 possédant une Rkm de 8.

## Revendications

1. Fibres de lin en bourre, aptes à être filées sur métier coton, caractérisées par une hauteur de l'ordre de 18 à 21mm, par leur pourcentage de fibres inférieures à 1 Omm de l'ordre de 10 à 12% et par le fait que 50% de ces fibres ont une longueur supérieure à 13mm.

2. Fibres de lin en bourre selon la revendication 1 caractérisées par le fait que de l'ordre de 20 à 30% de ces fibres ont une longueur supérieure à 40mm.

3. Procédé de préparation de lin en bourre, apte à la préparation des fibres de lin en bourre selon la revendication 1, consistant à traiter des fibres provenant d'étoupe de teillage ou de lin toutes fibres, par les opérations principales suivantes : cardage, doublage , étirage , coupe à une longueur de l'ordre de 50mm, préouverture pneumatique par passage dans un ventilateur à pales ouvertes caractérisé par une ouverture pneumatique par passage dans une installation (1) comportant deux cylindres (2,3) alimentaires garnis d'aiguilles, un rotor (5) perforé soufflant et une volute (7) en sorte que les flocons de fibres provenant du ventilateur à pales ouvertes passent entre les deux cylindres alimentaires (2,3) tournant en sens inverse à des vitesses légèrement différentes , sont détachés du cylindre le plus rapide par la garniture (8) du rotor (5) , sont ouverts par l'air soufflé au travers du rotor (5) et projetés vers la sortie de la volute (7).

4. Procédé selon la revendication 4 caractérisé en ce que la préouverture pneumatique se fait par passage dans un ventilateur à pales ouvertes dont la vitesse de la turbine est comprise entre 1500 et 3000t/mn.

## Patentansprüche

1. Flachsfasern in Flockenform, die dazu eingerichtet sind, mit einer Baumwollspinnmaschine versponnen zu werden, gekennzeichnet durch eine Höhe bzw. einen Kennwert in der Größenordnung von 18 bis 21 mm, durch den Prozentsatz von Fasern unter 10 mm in der Größenordnung von 10 bis 12 % und dadurch, daß 50% dieser Fasern eine Länge aufweisen, die größer ist als 13 mm.

2. Flachsfasern in Flockenform nach Anspruch 1, dadurch gekennzeichnet, daß diese Fasern in einer Größenordnung von 20 bis 30% eine Länge aufweisen, die größer ist als 40 mm.

3. Aufbereitungsverfahren für Flachs in Flockenform, der zur Herstellung von Flachsfasern in Flockenform nach Anspruch 1 geeignet ist, das darin besteht, daß man Fasern, die ganzfaserigem, geschwungenem Werg oder Flachswerg entstammen, mit den folgenden, grundlegenden Arbeiten behandelt: Kardieren, Zwirnen, Strecken, Zuschneiden auf eine Länge in der Größenordnung von 50 mm und Voraufschließen beim Durchgang in einem Lüfter mit offenen Schaufeln, gekennzeichnet durch ein pneumatisches Aufschließen beim Durchgang in einer Anlage (1), die zwei mit Nadeln versehene Zufuhrzylinder (2, 3), einen perforierten Blasrotor (5) und einen Diffusor (7) bzw. Abführstutzen aufweist, und zwar derart, daß die Faserflocken, die vom Lüfter mit offenen Schaufeln herkommen, zwischen den beiden Zufuhrzylindern (2, 3) hindurchlaufen, die sich in umgekehrter Richtung mit leicht unterschiedlichen Geschwindigkeiten drehen, vom schnelleren Zylinder durch den Besatz (8) des Rotors (5) abgelöst werden, durch die Luft aufgeschlossen werden, die quer durch den Rotor (5) geblasen wird, und zum Austritt des Diffusors (7) geschleudert werden.

4. Verfahren nach Anspruch 4, dadurch gekennzeichnet, daß das pneumatische Voraufschließen durch den Durchgang in einem Lüfter mit offenen Schaufeln erfolgt, bei dem die Turbinendrehzahl zwischen 1500 und 3000 U/min liegt.

## Claims

1. Flax fibre lint, suitable for being spun on a cotton loom, characterised by a height in the region of 18 to 21 mm, by its percentage of fibres lower than 10 mm in the region of 10 to 12% and by the fact that 50% of these fibres are greater than 13 mm in length.

2. Flax fibre lint according to claim 1, characterised by the fact that approximately 20 to 30% of these fibres are greater than 40 mm in length.

3. Method of preparing flax lint, suitable for the preparation of flax fibre lint according to claim 1, consisting in treating fibres coming from scutching tow or all-fibre flax tow, by the following principal operations: carding, doubling, drawing, cutting to a length of approximately 50 mm, pneumatic pre-opening by passing into a fan with open blades, characterised by pneumatic opening by passing into an installation (1) comprising two feed rollers (2,3) fitted with needles, a perforated fan rotor and a volute (7) such that the fibre flakes coming from the fan with open blades pass between the two feed cylinders (2,3) turning in opposite directions and at slightly different speeds, are detached from the more rapid cylinder by the fitting (8) of the rotor (5), are opened by the air blown through the rotor (5) and hurled towards the exit of the volute (7).

4. Method according to claim 3, characterised in that the pneumatic pre-opening takes place by passing into a fan with open blades, the speed of the turbine of which is between 1500 and 3000 rpm.
